# EUROPÄISCHE PATENTSCHRIFT

(11) **EP 0 122 967 B1**
(45) Veröffentlichungstag und Bekanntmachung des Hinweises auf die Patenterteilung: **12.07.1989**
(21) Anmeldenummer: 83112236.1
(22) Anmeldetag: 06.12.1983
(51) Int. Cl.: D04H 1/54, D04H 1/74

(54) **Flächenisolierstoff und Verfahren zu seiner Herstellung**
Flat insulating fabric and method for its production
Etoffe isolante plate et procédé pour sa fabrication

(30) Priorität: 22.04.1983 DE 3314691
(43) Veröffentlichungstag der Anmeldung: 31.10.1984
(73) Patentinhaber: Firma Carl Freudenberg, 69469 Weinheim (DE)
(72) Erfinder: Schäfer, Werner, D-6943 Birkenau (DE); Groitzsch, Dieter, Dr., D-6945 Hirschberg 2 (DE)

(56) Entgegenhaltungen:
- DE-B- 1 117 079
- DE-B- 2 533 017
- FR-A- 1 518 995
- FR-A- 2 307 345

## Beschreibung

Die Erfindung betrifft einen flexiblen Flächenisolierstoff, der aus mehreren Schichten aufgebaut ist. Der Flächenisolierstoff hat eine besonders hohe Durchschlagfestigkeit. Es wird weiterhin ein Verfahren zur Herstellung eines solchen Flächenisolierstoffes vorgeschlagen.

Flexible Flächenisolierstoffe werden beispielsweise bei Normmotoren zur Phasentrennung, als Nutisolation, als Rundumisolation oder Deckschieber verwendet. Sie werden weiterhin als Isolierstoff bei Trockentrasformatoren zur Lagenisolation eingesetzt.

Auf nassem Wege hergestellte Papiere auf der Basis aromatischer Polyamidfasern und auch Mehrschichtisolierstoffe die aus derartigen Papieren, die mit Folien aus Polyäthylenglykolterephthalaten kaschiert sind, sind bekannte Handelsprodukte. Es sind auch Mehrschichtisolierstoffe bekannt auf Basis von Polyesterfolien (Folienstärken: 0,03 mm bis 0,3 mm), die mit dünnen Vliesstoffen (in Starken von 0,025 mm bis 0,125 mm), insbesondere mit Vliesstoffen, die Polyäthylenglykolterephthalatfasern oder Aramidfasern enthalten, kaschiert sind. Die Mehrschichtgebilde haben meist eine Dicke zwischen 0,09 und 0,5 mm. Sie können mit Isolierharzen getränkt werden.

Zur Phasenisolation bei Normmotoren der lsolierstoffklasse F (155°C) und zur Lagenisolation bei Transformatoren sind auch thermisch gebundene, d.h. kaschierklebstoffreie Vliesstoffe gebräuchlich. Diese bestehen aus Polyester- oder Aramidfasern, die in Wirrfaserstruktur abgelegt sind. Die Faserstärke beträgt in der Regel 1,6 bis 3,3 dtex. Die Tränkfähigkeit derartiger Vliesstoffe mit Isolierharzen oder Isolierlacken ist sehr gut, jedoch weisen die Vliesstoffe im ungetränkten Zustand nur relativ geringe dielektrische Festigkeiten auf. Die Isolierstoffe sind üblicherweise 0,1 bis 0,7 mm dick. Bei 0,2 mm Dicke beträgt z. B. die elektrische Durchschlagspannung (Kugel /Kugel-Elektrode) 0,6 bis 1,8 KV.

Hier ergibt sich der Nachteil, daß insbesondere bei der Phasenisolation kleineren Normmotoren bei Vliesstoffen der üblichen Dicke von etwa 0,22 mm die Spannungsfestigkeit im ungetränkten zustand nicht ausreicht. Nach nationalen (VDE) und internationalen (IEC) Richtlinien soll jedoch am ungetränkten Stator eines Normmotors eine Prüfung der Spannungsfestigkeit zwischen Phase/Phase bzw. Phase/Masse (sogenannte "Weißprüfung") mit der zweifachen Nennspannung plus 1000 Volt erfolgen
(Up = 2 x U_{N + 1} KV).

Dies bedeutet bei einem Stator eines dreiphasigen Drehstrommotors eine Prüfspannung von 2 x 360 V + 1 KV = 1,72 KV.

Aus DE-B-1 117 079 ist ein Flächenisolierstoff bekannt, der aus thermisch gebundenen verstreckten und unverstreckten polyesterfasern besteht und nach entsprechender Imprägnierung ein Isoliermittel darstellt. Durch die Offenporigkeit des Materials dringt das Imprägniermittel gut ein, jedoch muß der Vliesstoff mit einer Folie laminiert werden, die aufgrund ihrer Dichte und Geschlossenheit die Isolierfähigkeit verbessert. Isolierstoffe dieser Art weisen ebenfalls die geschilderten Nachteile auf, insbesondere im ungetränkten zustand besteht keine ausreichende Spannungsfestigkeit.

Allgemein kann gesagt werden, daß die bekannten, meist einschichtigen Vliesstoffe die vorstehend angegebenen Anforderungen nicht erfüllen. Insbesondere weisen sie ungetränkt eine unzureichende Durchschlagfestigkeit auf. Man ist deshalb auf die Verwendung von Aramidpapieren sowie von Mehrschichtisolierstoffen, z. B. auf Polyesterfolienbasis als Träger der elektrischen Spannungsfestigkeit angewiesen. Die Polyesterfolie ist neben ihrer Eigenschaft als Träger der elektrischen Eigenschaften auch als steifigkeitsgebende Komponente anzusehen, wobei die ein-oder beidseitig aufkaschierten Vliesstoffe oder Aramidpapiere die mechanischen Eigenschaften, z. B. die Einreiß- oder Weiterreißfestigkeit beeinflussen sowie als Trägermedien für die Isolierharze oder -lacke dienen.

Die Kaschierung der Folie mit Vliesstoffen oder Aramidpapieren ist sehr arbeitsaufwendig und erfordert gezielte explosionsgeschützte Kaschieranlagen, weil die verwendeten Klebstoffe meist in organischen Lösungsmitteln gelöst sind. Je nach Art und Verarbeitung der Kaschierklebstoffe sind überdies negative Wechselwirkungen mit den Tränkmitteln und den elektrischen Aggregaten zu befürchten. Auch Störungen des thermischen Eigenschaftsprofils der Verbundmaterialien treten häufig auf.

Man hat deshalb nach Flächenisolierstoffen gesucht, die einerseits kaschiermittelfrei sind, andererseits die gewünschte Durchschlagfestigkeit aufweisen und überdies keine Wechselwirkungen mit Tränkflüssigkeiten der elektrischen Aggregaten aufweisen. Die bekannten thermisch gebundenen Vliesstoffe auf Polyester- bzw. Aramidbasis haben sich in der geeigneten Dicke von etwa 0,15 bis 0,7 mm zur Nutisolation beispielsweise als ungeeignet erwiesen, weil die elektrische Spannungsfestigkeit zu gering ist und die Produkte überdies in unerwünschtem Maße zusammengedrückt werden. Derartige Vliesstoffe sind überdies für eine automatische Einbringung als Nuthülsen oder Deckschieber nicht steif genug. Man ist also auch für diesen Anwendungsbereich auf kalandrierte Aramidpapiere oder flexible Nehrschichtisolierstoffe auf der Basis von Polyesterfolien und Aramidpapieren bzw. Vliesstoffen, die mit Kaschierkleber versehen sind, angewiesen.

Der Erfindung liegt nun die Aufgabe zugrunde, einen flexiblen Flächenisolierstoff mit einer hohen Durchschlagfestigkeit zu entwickeln, der dabei trotzdem steif ist und sich nicht übermäßig zusammendrücken läßt. Die Durchschlagfestigkeit soll wenigstens 30 KV/mm betragen. Der Flächenisolierstoff soll kaschierklebstofffrei sein und sich gut mit Isolierflüssigkeiten tränken lassen. Auch im ungetränkten Zustand soll der Isolierstoff eine deutlich verbesserte elektrische Spannungsfestigkeit zeigen.

Die erfindungsgemäß gestellte Aufgabe wird durch den in den Patentansprüchen wiedergegebenen Flächenisolierstoff gelöst. Erfindungsgemäß wird weiterhin ein Verfahren zur Herstellung dieser Stoffe vorgeschlagen.

Der Flächenisolierstoff ist stets aus mehreren, klebstofffrei durch Kalandrieren mit einander verbundenen Vliesstoffschichten aufgebaut. Die verstreckten Polyester- und/oder Aramidfasern des Vliesstoffes sind mit unverstreckten Polyesterfasern als Bindefasern vermischt. Als Polyesterfasern werden Polyäthylenglykolterephthalat fasern bevorzugt. Gut geeignet sind weiterhin Polyesterfasern auf Basis Poly-(1,4-dimethylol- )cyclohexanterephthalat. Bevorzugte Aramidfasern sind Aramide auf Basis aromatischer Poly-1,3-phenylenisophthalamid sowie Poly-p-phenylenterephthalamid.

Das Mehrschichtgebilde besteht aus mindestens drei Schichten. Es ist erforderlich, die Fasern der später zu dem Vliesstoff verfestigten Flore jeweils unterschiedlich orientiert abzulegen. So wird nach dem Verfahren zur Herstellung der Flächenisolierstoffe mit Hilfe von Karden- oder Krempelein richtungen abwechselnd Schichten längs- und querorientierter Flore abgelegt. Bei einem dreischichtigen Aufbau sind die äußeren Schichten längsorientiert, während die innere Schicht quergelegt ist. Mit Hilfe eines beheizten Kalanders werden die Florschichten dann thermisch zu dem erfindungs gemäßen Flächenisolierstoff verfestigt.

Nach einer weiteren bevorzugten Ausführung besteht die Mittelschicht aus einem naßgelegten Vliesstoff der vorstehend definierten Faser-Zusammensetzung Die äußeren Vliesstoffe sind thermisch gebundene Vließstoffe, gebildet über Karden- oder Kreinpelanlagen und insbesondere Spinnvliesstoffe.

Bei der Verfestigung wird ein Liniendruck des Kalanders zwischen 100 und 180 kp/cm eingehalten. Die Kalandertemperatur der Stahlwalze beträgt 190 bis 220°C.

Liniendruck und Kalandertemperatur können dem hergestellten Produkt entsprechend variiert werden Ein besonders gutes Ergebnis wird so s. B. bei einem Linierdruck des Kalanders von 140 bis 160 kp/cm und einer Walzentemperatur von 210°C erreicht, wenn ein dreischichtiges Gebilde mit 1,2 mm Endstärke hergestellt wird.

Unter den angegebenen Faserarten werden die für den jeweiligen Anwendungsbereich zweckmäßigen Mischungen ausgewählt, wobei anmeldungsgemäß unter der Bezeichnung "Fasern" sowohl Stapelfasern als auch Endlosfasern verstanden werden. Es ist bevorzugt, wenn die äußeren Schichten jeweils weniger Bindefasern enthalten. Bewährt hat sich eine Mischung aus 85 bis 30 Gew.-%, bezogen auf das Gesamtgewicht der Fasern, an verstreckten Polyester- und/oder Aramidfasern einer Stärke von 1,0 bis 6,7 dtex zusammen mit 15 bis 70 Gew.-% unverstreckten Polyesterfasern einer Stärke von -0,8 bis 8 dtex. Die so zusammengesetzten äußeren Schichten sind in der Regel längsorientiert. Die innere Schicht, die zweckmäßig quergelegt ist, besteht aus 50 bis -100 Gew.-% unverstreckten Polyesterfasern, die gleichzeitig Bindefasern sind. Diese Bindefasern weisen eine Stärke von 0,5 bis 6,7 dtex auf. Sie werden gegebenenfalls zusammen mit bis zu 50 Gew.-% verstreckten Polyester-und/oder Aramidfasern verwendet.

Nach dem Kalandrieren erhält man dann steife, jedoch flexible Flächenisolierstoffe einer Gesamtdicke zwischen 0,1 und 0,7 mm. Bevorzugt werden Flächengebilde von 0,2 bis 0,5 mm hergestellt. Bei diesen Stoffen beträgt die Durchschlagspannung 4,0 bis 8,0 KV. Die Durchschlagfestigkeit ist in jedem Falle größer als 30 KV/mm. Besonders bewährt haben sich Dreischichtgebilde aus außen angeordneten längsgelegten Vliesen aus 80 bis 60 Gew.-% verstreckten Polyester- oder Aramidfasern zusammen mit 20 bis 40 Gew.-% unverstreckten Polyesterfasern. Die Faserdicke beträgt hierbei 1,7 dtex bei den verstreckten Polyester- bzw. AramidFasern. Die Dicke der unverstreckten Polyesterfasern beträgt 5,7 dtex. Das Gewicht der Deckschicht liegt dabei jeweils zwischen 10 und 100 g/qm, bei einer Gesamtdicke von 0,2 mm beispielsweise bei ca. 30 g/qm. Zwischen diesen längsorientierten Schichten ist dann eine quergelegte Mittelschicht aus 80 bis 100 Gew.-% unverstreckten Polyesterfasern (Dicke 0,8 dtex ) angeordnet. Das Gewicht dieser Schicht liegt zwischen 50 und 350 g/qm. Bei einer Gesamtdicke von 0,2 mm beträgt das Gewicht etwa 150 g/qm.

Der Flächenisolierstoff läßt sich ausgezeichnet mit üblichen Isolierflüssigkeiten tränken und ist aufgrund seines speziellen Aufbaus und des vorgeschlagenen Verfestigungsverfahrens frei von Kaschierklebstoffen. Durch die spezielle Faseranordnung ist eine besonders hohe mechanische Festigkeit gegeben. Die stets sehr hohe Steifigkeit läßt sich je nach Aufbau und Dicke variieren. Die Kompressibilität ist in optimalem Maße gering.

Das nachfolgende Beispiel zeigt ein bevorzugtes Herstellungsverfahren für den Flächenisolierstoff.

### Beispiel

Mit einer Kardenanlage wird zunächst eine längsorientierte Schicht einer Mischung aus 30 Gew.-% unverstreckten Polyäthylenglykolterephthalatfasern zusammen mit 70 Gew.-% verstreckten Polyäthyienglykolterephthalatfasern abgelegt. Die Stärke der verstreckten Fasern liegt bei 1,7 dtex, während die unverstreckten Fasern 5,7 dtex stark sind. Das Gewicht der Florschicht beträgt 30 g/qm.

Auf diese Schicht wird ein quergelegter Flor aus 90 Gew.-% unverstreckten Polyäthylenglykolterephthalatfasern einer Stärke von 0,8 dtex abgelegt. Das Gewicht dieser Schicht beträgt 90 g/m2.

Es wird dann eine weitere längsorientierte Schicht der oben angegebenen Zusammensetzung aufgebracht.

Die Verstreckung der Polyäthylenglykolterephthalatfasern beträgt das 3- bis 4fache der unverstreckten Polyäthylenglykolterephthalatfasern.

Das dreischichtige Gebilde wird durch einen Kalander geführt, dessen Walzentemperatur 210°C beträgt. Bei einem Liniendruck von 150 kp/cm wird das Mehrschichtgebilde verfestigt. Es weist eine Endstärke von 1,2 mm auf. Die Durchschlag Festigkeit beträgt etwa 35 KV/mm.

## Patentansprüche

1. Flexibler Flächenisolierstoff mit hoher Durchschlagfestigkeit, bestehend aus einem Vliesstoff, der mehrere klebstofffrei durch Anwendung von Hitze und Druck verbundene Schichten aus verstreckten und unverstreckten Polyesterfasern aufweist, dadurch gekennzeichnet, daß Schichten aus verstreckten Polyester- und/oder Aramidfasern und aus unverstreckten Polyesterfasern als Bindefasern vorgesehen sind, die durch Anwendung von Hitze und Druck miteinander verbunden sind, und daß die Fasern der Schichten jeweils von Schicht zu Schicht unterschiedlich orientiert sind, wobei die äußeren Vliesstoffschichten längsorientiert sind und wenigstens eine innere Schicht aus querorientierten Fasern vorgesehen ist, die 50 bis 100 Gew.-%, bezogen auf das Gesamtgewicht der Fasern, unverstreckte Polyesterfasern von 0,5 bis 6,7 dtex und bis zu 50 Gew.-% verstreckte Polyester- und/oder Aramidfasern enthält.

2. Flächenisolierstoff nach Anspruch 1, dadurch gekennzeichnet, daß er aus drei Vliesstoffschichten besteht und die äußeren längsorientierten Schichten aus einer Mischung von 85 bis 30 Gew.-%, bezogen auf das Gesamtgewicht der Fasern, an verstreckten Polyester- und/oder Aramidfasern von 1,0 bis 6,7 dtex und 15 bis 70 Gew.-% unverstreckten Polyesterfasern von 0,8 bis 8 dtex aufgebaut sind.

3. Flächenisolierstoff nach einem der Ansprüche 1 oder 2, dadurch gekennzeichnet, daß eine innere querorientierte Schicht vorgesehen ist, die 50 bis 100 Gew.-%, bezogen auf das Gesamtgewicht der Fasern, unverstreckte Polyesterfasern von 0,8 dtex enthält.

4. Flächenisolierstoff nach einem der Ansprüche 1 bis 3, dadurch gekennzeichnet, daß die innere Schicht ein naßgelegter Vliesstoff ist.

5. Flächenisolierstoff nach einem der Ansprüche 1 bis 4, dadurch gekennzeichnet, daß die äußeren Schichten Spinnvliesstoffe sind.

6. Verfahren zur Herstellung eines Flächenisolierstoffes nach einem der Ansprüche 1 bis 5, dadurch gekennzeichnet, daß mit Hilfe bekannter Einrichtungen abwechselnd Schichten längs- und querorientierter Flore abgelegt werden, wobei die Schichten aus verstreckten Polyester- und /oder Aramidfasern und aus unverstreckten Polyesterfasern als Bindefasern bestehen und die Fasern der Schichten jeweils von Schicht zu Schicht unterschiedlich orientiert sind, wobei die äußeren Vliesstoffschichten längsorientiert abgelegt werden und wenigstens eine innere Schicht querorientiert ist und 50 bis 100 Gew.-%, bezogen auf das Gesamtgewicht der Fasern, unverstreckte Polyesterfasern von 0,5 bis 6,7 dtex und bis zu 50 Gew.-% Polyester- und/oder Aramidfasern enthält, und daß die aufeinanderliegenden Flore dann mit einem beheizten Kalander bei einem Liniendruck von 150 bis 180 kp/cm und einer Walzentemperatur von 190 bis 220°C verfestigt und so zu einem steifen flexiblen Flächengebilde miteinander verbunden werden.

## Claims

1. A flexible sheetlike insulating material of high breakdown resistance, composed of a nonwoven comprising a plurality of drawn and undrawn polyester fibre layers bonded together without adhesive by application of heat and pressure, characterised in that there are provided layers of drawn polyester and/or aramid fibres and of undrawn polyester fibres as binding fibres, these layers being bonded to one another by the application of heat and pressure, and that the fibres making up the layers have been differently orientated from layer to layer, the outer layers of the nonwoven having been orientated in the longitudinal direction and there being provided at least one inner layer of transversely orientated fibres that contains from 50 to 100 % by weight, based on the total weight of the fibres, of undrawn polyester fibres of from 0.5 to 6.7 dtex and up to 50 % by weight of drawn polyester and/or aramid fibres.

2. A sheetlike insulating material according to claim 1, characterised in that it is composed of three layers of nonwoven and the outer longitudinally orientated layers are made up of a mixture of from 85 to 30 % by weight, based on the total weight of the fibres, of drawn polyester and/or aramid fibres of from 1.0 to 6.7 dtex and of from 15 to 70 % by weight of undrawn polyester fibres of from 0.8 to 8 dtex.

3. A sheetlike insulating material according to either of claims 1 and 2, characterised in that there is provided an internal transversely orientated layer which contains from 50 to 100 % by weight, based on the total weight of the fibres, of undrawn polyester fibres of 0.8 dtex.

4. A sheetlike insulating material according to any one of claims 1 to 3, characterised in that the inner layer is a wet-laid nonwoven.

5. A sheetlike insulating material according to any one of claims 1 to 4, characterised in that the outer layers are spunbonded nonwovens.

6. A process for manufacturing a sheetlike insulating material according to any one of claims 1 to 5, characterised in that layers of longitudinally and transversely orientated webs are laid alternately with aid of known equipment, the layers consisting of drawn polyester and/or aramid fibres and of undrawn polyester fibres as binding fibres and the fibres making up the layers being differently orientated from layer to layer, the outer layers of the nonwoven being laid orientated in the longitudinal direction and at least one inner layer being transversely orientated and containing from 50 to 100 % by weight, based on the total weight of the fibres, of undrawn polyester fibres of from 0.5 to 6.7 dtex and up to 50 % by weight of polyester and/or aramid fibres, and that the superposed webs are then consolidated with a heated calender at a roll temperature of from 190 to 220°C under a nip pressure of from 150 to 180 kp/cm and thus are bonded together to form a stiff flexible sheetlike structure.

## Revendications

1. Isolant plat flexible à haute résistance diélectrique, constitué d'une nappe de fibres qui présente plusieurs couches de fibres de polyester étirées et non étirées exemptes d'adhésif et assemblées par la chaleur et la pression, caractérisé en ce que les couches en fibres de polyester et/ou aramides étirées et de fibres de polyester non étirées sont prévues comme fibres de liaison qui sont assemblées les unes aux autres par application de la chaleur et de la pression, et en ce que les fibres des couches présentent chaque fois une orientation différente d'une couche à l'autre, tandis que les couches des nappes de fibres extérieures ont une orientation longitudinale et qu'au moins une couche intérieure comporte des fibres à orientation transversale qui contient de 50 à 100 % en poids, rapporté au poids total des fibres, de fibres de polyester non étirées de 0,5 à 6,7 dtex et jusqu'à 50 % en poids de fibres de polyester et/ou aramides étirées.

2. Isolant plat selon la revendication 1, caractérisé en ce qu'il est constitué de trois couches de nappes de fibres et que les couches extérieures à orientation longitudinale sont formées d'un mélange de 85 à 30 % en poids rapporté au poids total des fibres, de fibres de polyester et/ou aramides étirées de 1,0 à 6,7 dtex et de 15 à 70 % en poids de fibres de polyester non étirées de 0,8 à 8 dtex.

3. Isolant plat selon les revendications 1 ou 2, caractérisé en ce qu'une couche intérieure à orientation transversale est prévue et qu'elle contient de 50 à 100 % en poids, rapporté au poids total des fibres de fibres de polyester non étirées de 0,8 dtex.

4. Isolant plat selon l'une des revendications 1 à 3, caractérisé en ce que la couche intérieure est une nappe de fibres déposée par voie humide.

5. Isolant plat selon l'une des revendications 1 à 4, caractérisé en ce que les couches extérieures sont des nappes de fibres de filage.

6. Procédé de fabrication d'un isolant plat selon l'une des revendications 1 à 5, caractérisé en ce que des dispositifs connus en soi permettent de déposer alternativement des couches de nappes orientées longitudinalement et transversalement, tandis que les couches de fibres de polyester et/ou aramides étirées et de fibres de polyester non étirées servent de fibres de liaison et que les fibres des couches sont orientées chaque fois différemment d'une couche à l'autre, tandis que les couches de nappes de fibres extérieures sont déposées avec une orientation longitudinale et qu'au moins une couche intérieure est orientée transversalement et contient de 50 à 100 % en poids, rapporté au poids total des fibres, de fibres de polyester non étirées de 0,5 à 6,7 dtex et jusqu'à 50 % en poids de fibres de polyester et/ou aramides et en ce que les nappes superposées sont alors consolidées avec une calandre chauffée sous une pression linéaire de 150 à 180 kp/cm et avec une température de cylindre de 190 à 220°C, de manière à obtenir un élément plat rigide et flexible, solidement assemblé.
